# EUROPÄISCHE PATENTSCHRIFT

(11) **EP 0 374 441 B1**
(45) Veröffentlichungstag und Bekanntmachung des Hinweises auf die Patenterteilung: **03.02.1993**
(21) Anmeldenummer: 89120246.7
(22) Anmeldetag: 02.11.1989
(51) Int. Cl.: C25D 1/10

(54) **Verfahren zum Herstellen eines zweidimensional ausgedehnten Mikrostrukturkörpers aus Metall mit einer Vielzahl feiner Öffnungen und eines hierfür geeigneten Werkzeugs**
Process for producing a two-dimensional extended metallic body having a microstructure with many fine openings, and tool suitable therefor
Procédé pour la fabrication d'un corps microstructurel bidimensionnel en métal à pluralité de trous fins et d'un outil à cet effet

(30) Priorität: 17.12.1988 DE 3842610
(43) Veröffentlichungstag der Anmeldung: 27.06.1990
(73) Patentinhaber: KERNFORSCHUNGSZENTRUM KARLSRUHE GMBH, D-76050 Karlsruhe (DE)
(72) Erfinder: Bier, Wilhelm, Dr., D-7514 Egg.-Leopoldshafen (DE); Maner, Asim, Dr., D-7515 Linkenheim (DE); Schubert, Klaus, Dr., D-7500 Karlsruhe (DE)

(56) Entgegenhaltungen:
- CH-A- 591 570
- DE-A- 3 611 732
- DE-C- 3 537 483

## Beschreibung

Die Erfindung betrifft ein Verfahren zum Herstellen eines zweidimensional ausgedehnten Mikrostrukturkörpers aus Metall mit einer Vielzahl feiner Öffnungen vorgebbarer Abmessungen und Verteilung, bei dem
a) ein an der Oberfläche mit Mikrostrukturen versehenes Werkzeug hergestellt wird,
b) aus einer Abformmasse, die aus einer elektrisch isolierenden und einer elektrisch leitenden Schicht besteht, eine Form hergestellt wird, indem die Mikrostrukturen des Werkzeugs durch die elektrisch isolierende Schicht hindurch bis in die elektrisch leitende Schicht eingeführt und zurückgezogen werden,
c) worauf die so entstandene Form galvanisch unter Verwendung der elektrisch leitenden Schicht als Kathode mit einem Metall aufgefüllt und danach die Form entfernt wird

und ein Verfahren zur Herstellung eines mit Mikrostrukturen versehenen Werkzeuges.

Die zweidimensional ausgedehnten Mikrostrukturkörper können beispielsweise Folien oder Platten darstellen, die zur Filtration von Flüssigkeiten oder als optische Gitter verwendet werden.

Mikrostrukturkörper gemäß dem Oberbegriff von Anspruch 1 können durch zwei verschiedene Methoden hergestellt werden: durch Photolithographie in Kombination mit Galvanik oder durch das Verfahren nach DE-PS 35 37 483. Dieses Verfahren wird als LIGA-(Röntgentiefenlithographie-Mikrogalvanoformungs)-Verfahren bezeichnet.

Aus der DE-OS 36 11 732 geht ferner hervor, daß zur Herstellung von Katalysatorträger-Körpern einzelne nach dem LIGA-Verfahren hergestellte plattenförmige Mikrostrukturkörper aufeinandergeschichtet, ausgerichtet und zu einem stabilen Körper zusammengefügt werden.

Durch Photolithographie in Kombination mit Galvanik lassen sich in Abhängigkeit von der Galvanikschichtdicke vorgegebene Öffnungsgrößen einstellen. Dabei nimmt aber die Transparenz insbesondere bei abnehmender Größe der Öffnungen stark ab. Deshalb sind hohe Transparenz, kleine Öffnungsgröße und große Plattendicke nicht gleichzeitig realisierbar.

Außerdem ist die Strukturierung von dicken Photoresists mit Schwierigkeiten verbunden. Deshalb werden meist dünne Resistschichten verwendet, wobei die Größe der Öffnungen dadurch eingestellt wird, daß eine Galvanikschicht oberhalb der Resiststruktur frei zusammenwächst. Dabei hängen die erreichbaren Toleranzen für diese Öffnungen jedoch stark von den Parametern des Galvanikbades ab.

Mit dem LIGA-Verfahren nach der DE-PS 35 37 483 können keine Mikrostrukturen hergestellt werden, bei denen sich die Querschnittsform über die Höhe der Mikrostruktur verändert, so daß die Öffnungsabmessungen nicht über die Höhe der Galvanikschicht einstellbar sind.

Der Erfindung liegt die Aufgabe zugrunde, die vorgenannten Nachteile zu vermeiden. Es sollen sich zweidimensional ausgedehnte Mikrostrukturkörper wie z. B. Folien oder Platten serienmäßig herstellen lassen, die eine Vielzahl feiner Öffnungen oder Schlitze aufweisen, deren Abmessungen und Verteilung frei bestimmbar sind. Weiterhin soll ein Verfahren zur Herstellung eines Werkzeuges angegeben werden, mit dessen Hilfe diese Mikrostrukturkörper hergestellt werden können.

Die Aufgabe wird erfindungsgemäß dadurch gelöst, daß das Werkzeug solche Mikrostrukturen aufweist, daß in der Abformmasse eng benachbarte, sich zur elektrisch leitenden Schicht hin verjüngende Mikrostrukturen abgeformt werden, und daß die so entstandene Form galvanisch so weit aufgefüllt wird, bis der Abstand zwischen je zwei benachbarten galvanischen Füllungen an deren Oberfläche der vorgegebenen Abmessung der betreffenden Öffnung des herzustellenden Mikrostrukturkörpers entspricht.

Das Werkzeug zur Herstellung der plattenförmigen Mikrostrukturkörper wird erfindungsgemäß dadurch hergestellt, daß in die Oberfläche eines zerspanbaren Substrats mittels eines oder mehrerer Formdiamanten eng benachbarte Nuten eingebracht werden, die sich zum Nutgrund hin verjüngen, worauf die so strukturierte Oberfläche des Substrates mit Metall oder Keramik abgeformt und die abgeformte Oberfläche als Werkzeug verwendet wird.

Als zerspanbares Substrat kann eine Metallplatte beispielsweise bestehend aus Kupfer oder einer Aluminium-Magnesium-Legierung (AlMg3) verwendet werden, das zur Abformung seiner strukturierten Oberfläche galvanisch mit einem weiteren Metall, z. B. Nickel, bedeckt wird.

Als zerspanbares Substrat kann auch eine Verbundplatte, bestehend aus einer elektrisch leitenden und einer elektrisch isolierenden Schicht, verwendet werden, in die die Nuten so tief eingebracht werden, bis sie in die elektrisch leitende Schicht reichen, wonach die Abformung mit Metall auf galvanischem Wege unter Verwendung der elektrisch leitenden Schicht als Kathode mit anschließender Entfernung des Substrats durchgeführt wird.

Es erweist sich als vorteilhaft, wenn beim Abformen der Mikrostrukturen das Werkzeug mit Ultraschallunterstützung in die Abformmasse eingeführt und wieder herausgeführt wird. Ein Aufheizen der Verbundschicht während der Abformung ist nicht notwendig. Zudem wird die Abformung durch die sich verjüngende Form der Mikrostrukturen gegenüber der Abformung von Mikrostrukturen mit senkrechten Wänden begünstigt.

Gegenüber der Photolithographie in Kombination mit Galvanik ist erfindungsgemäß eine wesentlich höhere Transparenz bei vergleichbarer Öffnungsgröße und Plattendicke erreichbar, wobei sich gleichzeitig engere Toleranzen erzielen lassen.

Im Gegensatz zum LIGA-Verfahren läßt sich erfindungsgemäß eine über die Plattenhöhe variable Öffnungsgröße sowie eine für die Filtration verteilhafte, sich erweiternde Öffnungsform herstellen.

Die Erfindung wird im folgenden anhand von Durchführungsbeispielen näher erläutert.

In den Figuren 1 bis 9 ist die Herstellung des Werkzeugs, die Abformung und die galvanische Auffüllung der abgeformten Strukturen dargestellt.

### Beispiel 1

### Schritt a)

### Herstellung des Werkzeugs

Als Ausgangsmaterial zur Herstellung des Werkzeugs wird als zerspanbares Substrat eine Platte aus AlMg3 mit den Abmessungen 20 x 30 mm² verwendet.

Die Oberfläche der Platte wird mit einem keilförmigen Mikro-Formdiamanten ohne Fase an der Spitze durch kreuzweises Bearbeiten strukturiert. Die hierbei erzeugten Nuten haben eine Tiefe von 100 Mikrometern und einen Öffnungswinkel von 53°. Die Dichte der Nuten beträgt 9,1 Nuten pro mm.

Fig. 1 zeigt die durch Nuten 1 strukturierte Metallplatte 2.

Auf der Metallplatte 2 wird galvanisch eine Nickelschicht 3 abgeschieden.

Die Nickelschicht wird auf ihrer freien Oberfläche plan bearbeitet.

Fig. 2 zeigt die plan bearbeitete Nickelschicht 3 auf der Metallplatte 2. Anschließend wird die Metallplatte 2 in einer geeigneten Ätzlösung, z. B. in Natronlauge aufgelöst.

Fig. 3 zeigt das so erhaltene Werkzeug 5 mit den sich verjüngenden Mikrostrukturen 4.

### Schritt b)

### Abformen der Mikrostrukturen 4 des Werkzeugs 5

Aus einer elektrisch isolierenden Schicht 6, die aus dem Thermoplasten Polymethylmethacrylat (PMMA) besteht und einer elektrisch leitfähigen Schicht 7, die aus dem Thermoplasten PMMA mit eingelagerten Graphitpartikeln gebildet wird, wird eine Verbundschicht hergestellt.

Als Thermoplasten können auch die Materialien Polypropylen, Polyethylen, Polycarbonat, Polystyrol, ABS, PVC, Polyacetal und Polyamid verwendet werden.

Die elektrisch leitende Schicht kann auch aus einem niedrig schmelzenden Metall oder einer niedrig schmelzenden Metallegierung bestehen.

Zweckmäßigerweise wird die Verbundschicht in der Weise hergestellt, daß auf eine Metallplatte oder Metallfolie die elektrisch leitende Schicht 7 aufgegossen wird. Die erstarrte elektrisch leitende Schicht wird durch Aufgießen der elektrisch isolierenden Schicht 6 überdeckt. Die Verbundschicht wird in erstarrter Form weiterverarbeitet.

Das nach Schritt a) hergestellte Werkzeug 5 wird soweit in die Verbundschicht eingedrückt, bis die Mikrostrukturen 4 des Werkzeugs 5 die elektrisch isolierende Schicht 6 durchstoßen und in die elektrisch leitende Schicht 7 hineinragen.

In Fig. 4 ist dieser Vorgang dargestellt.

Nachdem das Werkzeug entfernt wurde, bleibt in der Verbundschicht der Abdruck der Mikrostrukturen 4 als Negativform zurück.

### Schritt c)

### Galvanisches Auffüllen der Negativform.

Die in Schritt b) erzeugte Negativform wird galvanisch mit einem Metall aufgefüllt, indem die elektrisch leitende Schicht 7 als Kathode geschaltet wird.

In Fig. 5 ist dieser Vorgang dargestellt.

Die Höhe h der galvanisch erzeugten Füllung 8 bestimmt die Transparenz und die Öffnungsgröße d des plattenförmigen Mikrostrukturkörpers. Als Füllungsmaterial sind die Metalle Nickel, Gold und Kupfer in besonderer Weise geeignet.

Schließlich wird die Verbundschicht entfernt. Dies kann z.B. durch Auflösen mit Dichlormethan erfolgen, wonach die galvanisch erzeugte Metallfüllung der Negativform zurückbleibt. Es entsteht ein gitterförmiges Metallnetz mit Strukturen von dreieckigem Querschnitt und sich erweiternden Öffnungen, deren Abmessungen d über die Höhe der galvanischen füllung bzw. der Dicke des Metallnetzes eingestellt werden können. Bei einer Höhe h der galvanisch erzeugten Metallfüllung von 70 µm werden quadratische Öffnungen mit den Abmessungen d = 40 µm erhalten. Die Transparenz des Metallnetzes oder das Öffnungsverhältnis, das sich als das Verhältnis der Summe der freien Öffnungen zu der Gesamtfläche des Metallnetzes berechnet wird, beträgt in diesem Fall etwa 13 %. Wird dagegen die Höhe h der galvanisch erzeugten Metallfüllung auf 50 µm gewählt, so entstehen Öffnungen im Metallnetz mit den Abmessungen von d = 60 µm und die Transparenz beträgt etwa 30 %. Durch die entsprechende Wahl des Keilwinkels des Formdiamanten können selbstverständlich auch andere Abmessungen und Transparenzen im Metallnetz in Abhängigkeit von der Höhe der galvanischen Füllung realisiert werden.

### Beispiel 2

### Schritt a)

### Herstellung eines walzenförmigen Werkzeugs

Ein Hohlzylinder 9 aus Kupfer, der einen Außendurchmesser von 170 mm und einen Innendurchmesser von 120 mm besitzt, wird auf seiner innenliegenden Oberfläche längs der Zylinderachse gemäß Fig. 6 mit sich verjüngenden Nuten 11 versehen. In größeren Abständen werden senkrecht zur Zylinderachse Quernuten 10 angebracht, die breiter sind als die Längsnuten. Die Nuten 11 haben eine Tiefe von 240 µm und eine maximale Breite von 200 µm, während die Quernuten bei der gleichen Tiefe eine Breite von 400 µm besitzen. Die Dichte der Nuten 11 beträgt 3,5 Nuten pro mm.

Der mit Längsnuten 11 und Quernuten 10 versehen Hohlzylinder 9 wird galvanisch abgeformt. Dazu wird entlang der Zylinderachse ein dünner Stab eingeschoben, zentriert und als Anode geschaltet.

Der Hohlzylinder selbst dient als Kathode. Mit Hilfe dieser Anordnung wird auf der Innenseite des Hohlzylinders 9 so lange Nickel abgeschieden, bis sich der freie innere Durchmesser auf einen gewünschten Wert, beispielsweise auf den Durchmesser einer Welle, vermindert hat. Dabei wird die innere, strukturierte Oberfläche des Hohlzylinders auf das galvanisch abgeschiedene Metall als Negativform übertragen.

Nach Beendigung der Abscheidung wird die Anode aus dem z. T. galvanisch aufgefüllten Hohlzylinder herausgezogen und die verbliebene freie innere Oberfläche des Hohlzylinders rotationssymmetrisch geschliffen und poliert.

Danach wird der ursprünglich eingesetzte Kupfer-Hohlzylinder 9 mit Hilfe einer CuCl₂-Lösung selektiv weggeätzt, wobei das im Innern des Kupfer-Hohlzylinder galvanisch abgeschiedene Nickel zurückbleibt.

Fig. 7 zeigt das hierdurch hergestellte Werkzeug 12 mit seiner abgeformten Mikrostruktur auf seiner äußeren Oberfläche. Das Werkzeug besitzt einen Außendurchmesser von 120 mm und einen Innendurchmesser von 60 mm und ist 260 mm lang.

Im Falle, daß die Längs- oder Quernuten 11, 10 sehr eng und tief gewählt werden müssen, kann es vorkommen, daß sich der mit dieser inneren Mikrostruktur erzeugte Hohlzylinder aus Kupfer nicht vollständig mit galvanisch abgeschiedenem Metall abformen läßt. In den engen Nuten können Hohlräume entstehen. In diesem Fall empfiehlt es sich, anstelle eines Hohlzylinders 9 aus reinem Kupfer oder einem anderen Metall einen Hohlzylinder zu verwenden, der z. B. aus Kupfer besteht und auf seiner Innenseite mit einer dünnen Schicht aus elektrisch isolierenden Material, z. B. aus PMMA oder einem anderen elektrisch isolierenden Kunststoff, überzogen ist. Die Schichtdicke soll kleiner sein als die Höhe der zu erzeugenden Nuten 10, 11, so daß die Nuten die Schicht aus elektrisch isolierendem Kunststoff durchstoßen und sich bis in das Metall fortsetzen. Hierdurch wird die formtreue Galvanisierung wesentlich erleichtert.

Die Schicht aus elektrisch isolierendem Kunststoff wird nach der Entfernung des Metalls durch ein geeignetes Lösungsmittel z. B. durch Dichlormethan im Falle von PMMA, entfernt.

### Schritt b)

### Abformen des Werkzeugs in einer Verbundschicht

Analog zu Schritt b) von Beispiel 1 wird eine flexible Verbundschicht hergestellt, wobei in diesem Fall zweckmäßigerweise die elektrisch isolierende Schicht 6 und die elektrisch leitende Schicht 7 durch Walzen als Folien vorgefertigt und anschließend aufeinander laminiert werden. Als Material für die elektrisch isolierende Schicht 6 wird Polypropylen und für die elektrisch leitende Schicht 7 eine niedrig schmelzende Metallegierung, bevorzugt eine Blei-Zinn-Legierung, verwendet.

In Fig. 8 ist die Abformung des Werkzeugs 12 auf dieser Verbundschicht dargestellt. Die Verbundschicht 15 wird zwischen zwei benachbarten Walzen 12, 14 durchgeführt. Zur Erleichterung der Abformung und zur Begrenzung der von den Walzen 12, 14 auf die Verbundschicht ausgeübten Druckes kann die Verbundschicht unmittelbar vor der Einführung in das Walzenpaar 12, 14 durch einen Infrarotstrahler aufgewärmt werden.

Die obere Walze ist mit dem in Schritt a) hergestellten Werkzeug 12 identisch.

Die Verbundschicht wird in der Weise zwischen den beiden Walzen 12, 14 hindurchgeführt, daß die Mikrostrukturen der Walze 12 die elektrisch isolierende Schicht 16 der Verbundschicht durchdringen und bis in die elektrisch leitende Schicht 17 der Verbundschicht hineinragen.

### Schritt c)

### Galvanisches Auffüllen der Negativform

Die in dieser Weise erzeugte Negativform 18 auf der Verbundschicht wird, wie in Beispiel 1, Schritt c) beschrieben, galvanisch mit Nickel aufgefüllt. Zu diesem Zweck wird die Verbundschicht als endloses Bahnmaterial in einer Durchlaufanlage galvanisiert, wonach die galvanisch erzeugte Füllung als eine endlose Schlitzfolie aus Metall durch Abziehen von der Verbundschicht und auf eine Spule aufgerollt wird.

Das Ergebnis dieses Arbeitsvorgangs ist in Fig. 9 dargestellt. Es ergibt sich eine endlose Schlitzfolie aus Nickel mit Verstärkungsrippen 20. Die Schlitzbreite 19 ist wie nach Beispiel 1, Schritt c) über die Höhe der Galvanikschicht aus Nickel einstellbar. Im vorliegenden Beispiel wird bei einer der Galvanikschichthöhe entsprechenden Dicke der Schlitzfolie von 120 µm eine Schlitzbreite von 125 µm und ohne Berücksichtigung der Verstärkungsrippen eine Transparenz von ca. 44 % erhalten.

Die so erzeugte Schlitzfolie ist als optisches Gitter oder als Bedampfungsmaske verwendbar.

### Beispiel 3

### Abformung des Werkzeugs mit Hilfe von Ultraschall.

Für den Fall, daß analog zu Beispiel 1 ein gitterförmiges Metallnetz hergestellt werden soll, ist die Abformung des Werkzeugs gemäß Schritt b) mit Hilfe von Ultraschall vorteilhaft.

In einem ersten Schritt wird eine Verbundschicht erzeugt. Diese Verbundschicht kann auf drei verschiedenen Arten hergestellt werden.
a) Eine mit elektrisch leitenden Partikeln wie z. B. Graphitpulver versetzte Thermoplastschicht wird auf einer ebenen Unterlage ausgegossen. Diese Schicht bildet die elektrisch leitende Schicht der zu erzeugenden Verbundschicht.
   Nach deren Erstarren wird darüber eine weitere, reine Thermoplastschicht ausgegossen. Als Thermoplast sind die Materialien Polypropylen, Polyethylen, PMMA, Polycarbonat, PVC, Polystyrol, ABS, Polycetal oder Polyamid verwendbar. Die letztgenannte Thermoplastschicht bildet die elektrisch isolierende Schicht der Verbundschicht.
b) Die elektrisch leitende Schicht wird durch ein niedrig schmelzendes Metall oder eine niedrig schmelzende Metallegierung gebildet. Geeignet ist z. B. eine Metallegierung aus Blei, Zinn, und ggf. Wismut.
   Die Herstellung der Verbundschicht erfolgt ansonsten analog zu a) oder durch Auflaminieren der beiden durch Walzen als Folien vorgefertigten Schichten.
c) Die elektrisch leitende Schicht nach a), b) oder c) wird auf eine Metallplatte z. B. aus Aluminium aufgegossen.

Die weitere Herstellung der Verbundschicht erfolgt analog zu a).

Das plattenförmige Werkzeug wird auf der Sonotrode einer Ultraschall-Schweißmaschine befestigt. Die Befestigung kann durch Kleben oder Löten erfolgen. Die Verbundschicht wird mit ihrer elektrisch leitenden Schicht auf den Amboß der Ultraschall-Schweißmaschine aufgelegt. Der Amboß ist mit Ansaugöffnungen versehen, die mit einer Vakuum-Pumpe, einem evakuierten Behälter oder einer sonstigen geeigneten Vorrichtung in Verbindung stehen. Durch den Unterdruck haftet die Verbundschicht auf dem Amboß.

Die Abformung des Werkzeugs erfolgt analog zu Beispiel 1, Schritt b), wobei jedoch das Werkzeug mit Ultraschallunterstützung in die Verbundschicht eingepreßt und wieder entfernt wird.

Die weiteren Verarbeitungsschritte entsprechen dem Beispiel 1.

## Patentansprüche

1. Verfahren zum Herstellen eines zweidimensional ausgedehnten Mikrostrukturkörpers aus Metall mit einer Vielzahl feiner Öffnungen vorgebbarer Abmessungen und Verteilung, bei dem
a) ein an der Oberfläche mit Mikrostrukturen versehenes Werkzeug hergestellt wird,
b) aus einer Abformmasse, die aus einer elektrisch isolierenden und einer elektrisch leitenden Schicht besteht, eine Form hergestellt wird, indem die Mikrostrukturen des Werkzeugs durch die elektrisch isolierende Schicht hindurch bis in die elektrisch leiten Schicht eingeführt und zurückgezogen werden,
c) worauf die so entstandene Form galvanisch unter Verwendung der elektrisch leitenden Schicht als kathode mit einem Metall aufgefüllt und danach die Form entfernt wird,
dadurch gekennzeichnet, daß
d) das Werkzeug solche Mikrostrukturen aufweist, daß in der Abformmasse eng benachbarte, sich zur elektrisch leitenden Schicht hin verjüngende Mikrostrukturen abgeformt werden, und daß
e) die so entstandene Form galvanisch so weit aufgefüllt wird, bis der Abstand zwischen je zwei benachbarten galvanischen Füllungen an deren Oberfläche der vorgegebenen Abmessung der betreffenden Öffnung des herzustellenden Mikrostrukturkörpers entspricht.

2. Verfahren zur Herstellung eines mit den Mikrostrukturen nach Anspruch 1 versehenen Werkzeuges, dadurch gekennzeichnet, daß
f) in die Oberfläche eines zerspanbaren Substrats mittels eines oder mehrerer Formdiamanten eng benachbarte Nuten eingebracht werden, die sich zum Nutgrund hin verjüngen,
g) worauf die so strukturierte Oberfläche des Substrates mit Metall oder Keramik abgeformt und die abgeformten Oberfläche als Werkzeug verwendet wird.

3. Verfahren nach Anspruch 2, dadurch gekennzeichnet, daß als Substrat eine Metallplatte verwendet wird.

4. Verfahren nach Anspruch 2, dadurch gekennzeichnet, daß als Substrat eine Verbundplatte, bestehend aus einer elektrisch leitenden und einer elektrisch isolierenden Schicht, verwendet wird, daß die Nuten so tief eingebracht werden, bis sie in die elektrisch leitende Schicht reichen, und daß die Abformung mit Metall auf galvanischem Wege unter Verwendung der elektrisch leitenden Schicht als Kathode mit anschließender Entfernung des Substrats durchgeführt wird.

5. Verfahren nach Anspruch 1, dadurch gekennzeichnet, daß beim Abformen der Mikrostrukturen das Werkzeug mit Ultraschallunterstützung in die Abformmasse eingeführt und wieder herausgeführt wird.

## Claims

1. Process for producing a two-dimensionally expanded micro-structured body, which is formed from metal and has a plurality of fine apertures of selectable dimensions and distribution, wherein
a) a tool is produced, which is provided with micro-structures on its surface,
b) a mould is produced from a shaping substance, which comprises an electrically insulating layer and an electrically conductive layer, in that the micro-structures of the tool are introduced into the electrically conductive layer through the electrically insulating layer and withdrawn therefrom,
c) whereupon the mould thus produced is galvanically filled with a metal using the electrically conductive layer as the cathode, and then the mould is removed,
characterised in that
d) the tool has such micro-structures that micro-structures are shaped, which are closely adjacent one another in the shaping substance and taper towards the electrically conductive layer, and in that
e) the mould thus produced is galvanically filled to such an extent that the spacing between every two adjacent galvanic fillings at its surface corresponds to the selected dimension for the pertinent aperture in the micro-structured body to be produced.

2. Process for producing a tool, which is provided with the micro-structures according to claim 1, characterised in that
f) closely adjacent grooves are introduced into the surface of an incisable substrate by means of one or more diamond cutting tools and taper towards the bottom of the grooves,
g) whereupon the surface of the substrate thus structured is shaped with metal or ceramics material, and the shaped surface is used as a tool.

3. Process according to claim 2, characterised in that a metal plate is used as the substrate.

4. Process according to claim 2, characterised in that a composite plate, comprising an electrically conductive layer and an electrically insulating layer, is used as the substrate, in that the grooves are introduced so deeply that they extend into the electrically conductive layer, and in that the shaping with metal is effected in a galvanic manner using the electrically conductive layer as the cathode with subsequent removal of the substrate.

5. Process according to claim 1, characterised in that, when shaping the micro-structures, the tool is introduced into the shaping substance with ultrasonic support and conducted out again.

## Revendications

1. Procédé de production d'un corps micro-structurel expansé bi-dimensionnel en métal avec une multiplicité de fines ouvertures de dimensions et de répartition pré-fixées, dans lequel :
a) un outil équipé sur sa surface de microstructures est produit,
b) à partir d'une masse de moulage qui se compose d'une couche isolante électriquement et d'une couche conductrice de l'électricité, on produit une forme dans laquelle les microstructures de l'outil sont introduites à travers la couche isolante électriquement jusqu'à la couche conductrice de l'électricité et sont retirées,
c) sur laquelle la forme ainsi obtenue est comblée galvaniquement en utilisant la couche conductrice de l'électricité comme cathode, par un métal et ensuite la forme est éliminée,
caractérisé en ce que :
d) l'outil possède des microstructures telles que dans la masse de moulage des microstructures étroitement voisines, allant en se rétrécissant vers la couche conductrice de l'électricité, sont moulées et que :
e) la forme ainsi obtenue est remplie par voie galvanique aussi loin que l'intervalle entre deux remplissages galvaniques voisins sur leur surface, correspond à la dimension pré-fixée de l'ouverture intéressée du corps à microstructure qui doit être produit.

2. Procédé de production d'un outil équipé des microstructures selon la revendication 1, caractérisé en ce que :
f) dans la surface d'un substrat usiné, des rainures étroitement voisines sont introduites à l'aide d'un ou plusieurs diamants de formage, qui se rétrécissent vers la base de la rainure,
g) sur quoi les surfaces ainsi structurées du substrat sont moulées avec du métal ou de la céramique et les surfaces moulées sont utilisées comme outil.

3. Procédé selon la revendication 2, caractérisé en ce que comme substrat, on utilise une plaque métallique.

4. Procédé selon la revendication 2, caractérisé en ce que comme substrat, on utilise une plaque de liaison formé d'une couche conductrice de l'électricité et d'une couche électriquement isolante, les rainures sont insérées si profondément qu'elles parviennent dans la couche électriquement conductrice et que le moulage avec le métal par voie galvanique est effectué en utilisant la couche conductrice de l'électricité comme cathode avec élimination corrélative du substrat.

5. Procédé selon la revendication 1, caractérisé en en ce que pour le moulage des microstructures, l'outil est inséré avec l'appui des ultrasons dans la masse de moulage et en est retiré à nouveau.
